# EUROPÄISCHE PATENTSCHRIFT

(11) **EP 1 675 659 B1**
(45) Veröffentlichungstag und Bekanntmachung des Hinweises auf die Patenterteilung: **26.02.2014**
(21) Anmeldenummer: 04727883.3
(22) Anmeldetag: 16.04.2004
(51) Int. Cl.: A62D 5/00, A62B 17/00

(54) **SCHUTZBEKLEIDUNG MIT ABC-SCHUTZ**
PROTECTIVE CLOTHING PROVIDING ABC PROTECTION
VETEMENT DE PROTECTION NBC

(30) Priorität: 22.10.2003 DE 10349546; 22.11.2003 DE 10354623
(43) Veröffentlichungstag der Anmeldung: 05.07.2006
(73) Patentinhaber: Blücher GmbH, 40699 Erkrath (DE)
(72) Erfinder: VON BLÜCHER, Hasso, 40699 Erkrath (DE)
(74) Vertreter: Von Rohr
(86) Internationale Anmeldenummer: PCT/EP2004/004029
(87) Internationale Veröffentlichungsnummer: WO 2005/049147

(56) Entgegenhaltungen:
- EP-A- 0 525 409
- DE-A- 3 924 033
- DE-A- 3 939 373
- DE-A- 4 003 765
- US-A- 4 860 382
- US-A- 5 024 594
- US-A- 5 273 814
- US-A- 5 391 426

## Beschreibung

Die vorliegende Erfindung betrifft ein atmungsaktives Adsorptionsmaterial mit Schutzfunktion gegenüber chemischen Giften, insbesondere chemischen Kampfstoffen, mit verbessertem Tragekomfort, insbesondere für die Herstellung von Schutzmaterialien, wie Schutzanzügen, Schutzhandschuhen, Schutzschuhen, Schutzabdeckungen (z. B. für Krankentransporte) und dergleichen, insbesondere für den ABC-Einsatz, sowie seine Verwendung in den zuvor genannten Schutzmaterialien.

Es gibt eine Reihe von Stoffen, die von der Haut aufgenommen werden und zu schweren körperlichen Schäden führen. Als Beispiele seien das blasenziehende Lost (Gelbkreuz) und das Nervengift Sarin erwähnt. Menschen, die mit solchen Giften in Kontakt kommen können, müssen einen geeigneten Schutzanzug tragen bzw. durch geeignete Schutzmaterialien gegen diese Gifte geschützt werden.

Grundsätzlich gibt es drei Typen von Schutzanzügen: Die luft- und wasserdampfundurchlässigen Schutzanzüge, die mit einer für chemische Gifte undurchlässigen Gummischicht ausgestattet sind und sehr schnell zu einem Hitzestau führen, die luft- und wasserdampfdurchlässigen Schutzanzüge, die den höchsten Tragkomfort bieten, und schließlich Schutzanzüge, die mit einer Membran ausgestattet sind, die zwar Wasserdampf, nicht aber die erwähnten Gifte hindurchlassen.

ABC-Schutzkleidung wird also traditionell entweder aus vollständig impermeablen Systemen (z. B. Anzüge aus Butylkautschuk) oder permeablen, adsorptiven Filtersystemen auf Basis von Aktivkohle (Pulver, Faserstoffen oder Kugelkohle) hergestellt.

Schutzanzüge gegen chemische Kampfstoffe, die für einen längeren Einsatz unter den verschiedensten Bedingungen gedacht sind, dürfen beim Träger zu keinem Hitzestau führen. Daher verwendet man hauptsächlich luftdurchlässige Materialien.

Die luftdurchlässigen, permeablen Schutzanzüge besitzen im allgemeinen eine Adsorptionsschicht mit Aktivkohle, welche die chemischen Gifte sehr dauerhaft bindet, so daß auch von stark kontaminierten Anzügen für den Träger keinerlei Gefahr ausgeht. Der große Vorteil dieses Systems ist, daß die Aktivkohle auch an der Innenseite zugänglich ist, so daß an Beschädigungen oder sonstigen undichten Stellen eingedrungene Gifte sehr schnell adsorbiert werden. Unter extremen Bedingungen, beispielsweise wenn ein Tropfen eines eingedickten Giftes aus größerer Höhe auf eine etwas offene Stelle des Außenmaterials auftritt und bis zur Kohle durchschlägt, kann die Kohleschicht aber örtlich kurzzeitig überfordert sein.

Die Adsorptionsschicht in den zuvor beschriebenen, luftdurchlässigen, permeablen Schutzanzügen ist in den meisten Fällen derart ausgestaltet, daß entweder im Durchschnitt bis zu circa 1,0 mm große Aktivkohleteilchen an auf einem Träger aufgedruckte Klebehäufchen gebunden sind oder aber daß ein retikulierter PU-Schaum, der mit einer "Kohlepaste" (d. h. Bindemittel und Aktivkohle) imprägniert ist, als Adsorptionsschicht zur Anwendung kommt, wobei die Adsorptionsschicht im allgemeinen durch einen "Außenstoff" (d. h. ein Abdeckmaterial) ergänzt wird und an der dem Träger zugewandten Innenseite durch ein leichtes textiles Material abgedeckt ist. Gelegentlich findet man aber auch Verbundstoffe, die ein Aktivkohleflächengebilde, so z. B. ein Aktivkohlevlies, beinhalten.

Des weiteren kommen Schutzanzüge zum Einsatz, welche mit einer Membran ausgestattet sind, die zur Erhöhung des Tragekomforts zwar wasserdampf-durchlässig ausgebildet ist, aber gleichzeitig als Sperrschicht gegen Flüssigkeiten, insbesondere Giftstoffe, wirkt. Ein solches Material ist beispielsweise in der EP 0 827 451 A2 beschrieben. Schutzanzüge mit einer für Wasserdampf durchlässigen, aber für Gifte, insbesondere Hautgifte, undurchlässigen Membran haben den Nachteil, daß an undichten Stellen eingedrungene Gifte im Inneren des Schutzanzuges verbleiben und durch die Haut des Trägers aufgenommen werden.

Die EP 0 525 409 A2 betrifft einen Schichtaufbau, bei welchem ein Adsorbens, beispielsweise Aktivkohle, beidseitig von porösen Fluorpolymerfolien, welche jeweils zusätzlich einen wasserdampfdurchlässigen Kleber aufweisen, nach Art einer Sandwichstruktur eingefaßt ist.

Weiterhin betrifft die DE 39 39 373 A1 ein Material für Schutzanzüge und ein Verfahren zu dessen Herstellung, wobei auf einer auf einem textilen, luftdurchlässigen Träger laminierten mikroporösen Teflonmembran eine punktförmige Klebstoffschicht auf Basis eines Polyurethans aufgebracht ist, an der kugelförmige Adsorbentien haften.

Die US 5 391 426 A betrifft ein Verbundmaterial mit Schutzfunktion gegenüber giftigen Gasen bzw. chemischen Stoffen, wobei der Verbund eine Schicht aus einem luftundurchlässigen, wasserdampfdurchlässigen Polymermaterial aufweist, welche zwischen zwei Schichten eines biegsamen Materials eingefaßt ist, wobei das biegsame Material ausgewählt ist aus mikroporösen oder nichtporösen Polymerfilmen und wasserundurchlässig, jedoch wasserdampfdurchlässig ist. Darüber hinaus kann das Material ein Adsorptionsmaterial aufweisen.

Weiterhin betrifft die US 5 024 594 A ein Schutzmaterial, welches ein Gewebe als Trägermaterial, eine sorbierende Schicht sowie eine Kompositmembran mit einer mikroporösen Trägermembran und einer ultradünnen selektivpermeablen Membran aufweist.

Die US 4 860 382 A beschreibt eine Schutzbekleidung, welche aus einer äußeren und einer inneren Schicht bzw. Lage besteht, welche voneinander getrennt bzw. separiert sind und lediglich über Nähte zusammengehalten werden. Dabei umfaßt die äußere Lage ein feuerbeständiges Textil, welches an ein mikroporöses Material gebunden ist, wobei das mikroporöse Material flüssigkeitsundurchlässig, jedoch wasserdampfdurchlässig ist. Die innere Lage umfaßt ein gasadsorbierendes Material.

Die US 5 273 814 A betrifft ein Material zur Verwendung in Geweben, welches eine flüssigkeitsundurchlässige Schicht und eine zweite Schicht umfaßt, welche an die flüssigkeitsundurchlässige Schicht angrenzt und welche einen wasserdampfdurchlässigen Klebstoff aufweist. Dabei weist die zweite Schicht ein adsorbierendes Material auf, welches an der äußeren Oberfläche der zweiten Schicht aufgebracht ist und zumindest teilweise in diese eingebettet ist. Darüber hinaus weist die zweite Schicht eine Netz- bzw. Gittereinlage auf, welche eine Schutzfunktion in bezug auf die adsorbierenden Teilchen ausüben soll.

Schließlich betrifft die DE 40 03 765 A1 ein wasserdampfdurchlässiges, wasserdichtes Material, welches aus einem Trägermaterial und einer damit verbundenen elastischen, wasserdichten, jedoch wasserdampfdurchlässigen, keine Poren aufweisenden Membran, an der Adsorberteilchen zum Haften gebracht sind, besteht. Die Adsorberteilchen können zusätzlich durch ein leichtes Textilmaterial abgedeckt sein.

Es ist nunmehr die Aufgabe der vorliegenden Erfindung, ein Adsorptions- bzw. Schutzmaterial bereitzustellen, welches die zuvor geschilderten Nachteile zumindest teilweise vermeidet und sich insbesondere für die Herstellung von ABC-Schutzmaterialien, wie Schutzanzügen, Schutzhandschuhen, Schutzschuhen, Schutzabdeckungen und dergleichen, eignet.

Eine weitere Aufgabe der vorliegenden Erfindung besteht darin, ein Adsorptionsmaterial, insbesondere zur Verwendung in Schutzmaterialien, wie beispielsweise Schutzanzügen, Schutzhandschuhen, Schutzschuhen, Schutzabdeckungen und dergleichen, zu schaffen, welches - neben einer wasserdampfdurchlässigen, den Durchgang insbesondere von chemischen Kampf- und Giftstoffen (z. B. Hautgiften) zumindest stark verzögernden bzw. verhindernden Membran - eine Adsorptionsschicht auf Aktivkohlebasis enthält. Dabei ist auch eine gewisse Gewichtseinsparung des Adsorptionsmaterials angestrebt.

Eine weitere Aufgabe der vorliegenden Erfindung besteht in der Bereitstellung eines Adsorptionsmaterials, insbesondere zur Verwendung in Schutzmaterialien, wie Schutzanzügen, Schutzhandschuhen, Schutzschuhen, Schutzabdeckungen und dergleichen, welches einen hohen Tragekomfort gewährleistet.

Zur Lösung der zuvor geschilderten Aufgabenstellung schlägt die vorliegenden Erfindung ein Adsorptionsmaterial gemäß Anspruch 1 vor. Weitere, vorteilhafte Ausgestaltungen des erfindungsgemäßen Adsorptionsmaterials sind Gegenstand der jeweiligen Unteransprüche bzw. der Nebenansprüche.

Weiterer Gegenstand der vorliegenden Erfindung ist die Verwendung des erfindungsgemäßen Adsorptionsmaterials zur Herstellung von Schutzmaterialien, insbesondere von Schutzanzügen, Schutzhandschuhen, Schutzschuhen, Schutzabdeckungen (z. B. für Krankentransporte) und dergleichen, vorzugsweise für den ABC-Einsatz.

Schließlich sind ein weiterer Gegenstand der vorliegenden Erfindung Schutzmaterialien, wie Schutzanzüge, Schutzhandschuhe, Schutzschuhe, Schutzabdeckungen (z. B. für Krankentransporte), Schutzanzüge und dergleichen, insbesondere für den ABC-Einsatz, die mit dem erfindungsgemäßen Adsorptionsmaterial hergestellt sind.

Weitere Vorteile, Eigenschaften, Aspekte und Merkmale der vorliegenden Erfindung ergeben sich aus der folgenden Beschreibung eines in der Zeichnung dargestellten, bevorzugten Ausführungsbeispiels. Es zeigt:
- Fig.: eine schematische Schnittdarstellung durch den Schichtaufbau eines atmungsaktiven Adsorptionsmaterials gemäß einem bevorzugten Ausführungsbeispiel der Erfindung entsprechend einer speziellen Ausführungsform.

Die einzige Fig. zeigt eine schematische Schnittdarstellung durch den Schichtaufbau 2 eines erfindungsgemäßen Adsorptionsmaterials 1 entsprechend einer speziellen Ausgestaltung. Das erfindungsgemäß atmungsaktive Adsorptionsmaterial 1 nach der vorliegenden Erfindung, welches mit einer Schutzfunktion gegenüber chemischen Giften, insbesondere chemischen Kampfstoffen, ausgestattet ist, weist einen mehrschichtigen Schichtaufbau 2 auf, wobei der Schichtaufbau 2 mindestens eine insbesondere flächige Trägerschicht 3 und eine der Trägerschicht 3 zugeordnete, den Durchtritt chemischer Gifte verhindernde oder zumindest verzögernde Sperrschicht 4 aufweist; die Sperrschicht 4 wiederum umfaßt einerseits mindestens eine Adsorptionsschicht 5 auf Basis eines chemische Gifte adsorbierenden Adsorbens auf Basis von Aktivkohle und andererseits mindestens eine zumindest im wesentlichen wasser- und luftundurchlässige, aber wasserdampfdurchlässige, den Durchtritt chemischer Gifte verzögernde oder gegenüber chemischen Giften zumindest im wesentlichen undurchlässige Membran 6.

Die grundlegende Idee der vorliegenden Erfindung besteht darin, ein atmungsaktives Adsorptionsmaterial 1 mit mehrschichtigem Schichtaufbau 2 dadurch mit einer erhöhten bzw. verbesserten Schutzfunktion gegenüber chemischen Giften, insbesondere chemischen Kampfstoffen, auszurüsten, daß die Sperrschicht 4 sowohl mit mindestens einer Adsorptionsschicht 5 als auch mit mindestens einer zumindest im wesentlichen wasser- und luftundurchlässigen, aber wasserdampfdurchlässigen, den Durchtritt chemischer Gifte verzögernden oder gegenüber chemischen Giften zumindest im wesentlichen undurchlässigen Membran 6 ausgestattet wird.

Die vorgenannte Membran 6, welche zwischen der Trägerschicht 3 und der Adsorptionsschicht 5 angeordnet wird, bewirkt, daß gegebenenfalls durch die Trägerschicht 3 eingedrungene chemische Gifte, wie z. B. chemische Kampfstoffe, nicht weiter in das Material eindringen können und daß diese Gifte die Adsorptionsschicht 5 nicht oder zumindest zu einem überwiegenden Teil gar nicht erst erreichen, so daß die Adsorptionskapazität der Adsorptionsschicht 5 quasi unerschöpflich bleibt. Zum anderen wird durch die Anwesenheit der Membran 6 ein zusätzlicher Schutz für den Träger des Adsorptionsmaterials 1 bereitgestellt, so daß ein Adsorptionsmaterial 1 mit sozusagen doppelter Schutzfunktion gegenüber chemischen Giften resultiert (nämlich einerseits durch die Sperrwirkung der Membran 6 und andererseits durch die Adsorptionswirkung der Adsorptionsschicht 5). Durch die Ausstattung des erfindungsgemäßen Adsorptionsmaterials 1 mit einer speziellen atmungsaktiven Membran 6, welche den Durchtritt chemischer Gifte verzögert bzw. gegenüber chemischen Giften zumindest im wesentlichen undurchlässig ist, wird gleichzeitig eine gute Dekontaminierbarkeit und Regenerierbarkeit des erfindungsgemäßen Adsorptionsmaterials 1 erreicht. Denn durch die Außen- bzw. Trägerschicht 3 gegebenenfalls eingedrungene, auf der Membran 6 befindliche Gifte können durch entsprechende Behandlungsverfahren ohne weiteres von der Membran 6 wieder entfernt werden (z. B. durch Herunterspülen, beispielsweise mit geeigneten Dekontaminationslösungen, welche dem Fachmann zu diesen Zwecken bestens bekannt sind).

Erfindungsgemäß umfaßt die Sperrschicht 4 des erfindungsgemäßen Adsorptionsmaterials 1 also sowohl eine Adsorptionsschicht 5 als auch eine Membran 6 mit den vorgenannten Eigenschaften. Durch die Kombination von Adsorptionsschicht 5 einerseits und Membran 6 andererseits entsprechend dem erfindungsgemäßen Schichtaufbau 2 wird ein effizienter Schutz gegenüber chemischen Giften, insbesondere chemischen Kampfstoffen, bei gleichzeitig hohem Tragekomfort, insbesondere Atmungsaktivität, gewährleistet.

Im Gebrauchszustand des erfindungsgemäßen Adsorptionsmaterials 1 ist die Trägerschicht 3 vorteilhafterweise außenseitig angeordnet, insbesondere einer chemische Gifte freisetzenden Schadstoffquelle zugewandt. Folglich ist die Sperrschicht 4, bezogen auf die Trägerschicht 3, vorteilhafterweise innenseitig angeordnet, insbesondere einer chemische Gifte freisetzenden Schadstoffquelle abgewandt.

Des weiteren kann vorgesehen sein, daß das Adsorptionsmaterial 1 außerdem mindestens eine insbesondere flächige, der Adsorptionsschicht 5 zugeordnete Abdeckschicht 7 aufweist. Die Abdeckschicht 7 kann dabei insbesondere zur Abdeckung der Sperrschicht 4, insbesondere der Adsorptionsschicht 5, dienen. Die Abdeckschicht 7 kann insbesondere dazu beitragen, eine übermäßige mechanische Belastung der Sperrschicht 4, insbesondere der Adsorptionsschicht 5, zu verhindern. Gegebenenfalls kann die Abdeckschicht 7 gleichzeitig als Träger für das Adsorbens der Adsorptionsschicht 5 und/oder für die Membran 6 dienen. Insbesondere kann die Abdeckschicht 7 Bestandteil der Sperrschicht 4 sein.

Weiter kann vorgesehen sein, daß das Adsorptionsmaterial 1 außerdem mindestens eine weitere, insbesondere flächige zusätzliche Abdeckschicht 8 aufweist, wobei im Gebrauchszustand des Adsorptionsmaterials 1 die zusätzliche Abdeckschicht 8 vorzugsweise innenseitig angeordnet wird, insbesondere einer chemische Gifte freisetzenden Schadstoffquelle abgewandt, d. h. also der Trägerschicht 3 gegenüber angeordnet ist. Dabei können die zusätzliche Abdeckschicht 8 und die Trägerschicht 3 insbesondere die beiden Außenschichten 3, 8 des Adsorptionsmaterials 1 bilden, wobei im Gebrauchszustand des Adsorptionsmaterials 1 die zusätzliche Abdeckschicht 8 vorteilhafterweise ein Innenfutter ausbildet.

Die einzelnen Schichten 3, 4, 5, 6, 7, 8 des Schichtaufbaus 2 können jeweils miteinander verbunden sein; dies geschieht mit an sich für diese Zwecke bekannten Methoden (z. B. durch Verkleben, Verschweißen, Vernähen, Verheften etc.). Vorteilhafterweise erfolgt das Verbinden bzw. Fixieren der einzelnen Schichten 3, 4, 5, 6, 7, 8 des Schichtaufbaus 2 jeweils miteinander nahtlos, vorzugsweise ohne Beschädigung der einzelnen Schichten 3, 4, 5, 6, 7, 8 (z. B. durch Verkleben, Verschweißen etc.). Für den Fall, daß die Schichten 3, 4, 5, 6, 7, 8 - zumindest teilweise - vernäht oder dergleichen werden, empfiehlt es sich, die Nahtstellen abzudichten (z. B. mit einem sogenannten Nahtversiegelungsband). Insbesondere bilden die einzelnen Schichten 3, 4, 5, 6, 7, 8 des Schichtaufbaus 2 einen zusammenhängenden Verbund aus.

Alternativ können die einzelnen Schichten 3, 4, 5, 6, 7, 8 des Schichtaufbaus 2 aber auch - zumindest teilweise - unverbunden vorliegen, z. B. lose übereinander gelegt sein.

Dabei ist im Gebrauchszustand des Adsorptionsmaterials 1 die Trägerschicht 3 im allgemeinen außenseitig angeordnet, insbesondere einer chemische Gifte freisetzenden Schadstoffquelle zugewandt und die zusätzliche Abdeckschicht 8 innenseitig angeordnet, insbesondere einer chemische Gifte freisetzenden Schadstoffquelle abgewandt.

Was die Abdeckschicht 7 und/oder die zusätzliche Abdeckschicht 8 anbelangt, so können die Abdeckschicht 7 und/oder die zusätzliche Abdeckschicht 8 zur Stabilisierung und/oder zum Schutz der Adsorptionsschicht 5 und/oder der Membran 6 dienen. Dabei können die Abdeckschicht 7 und/oder die zusätzliche Abdeckschicht 8 als ein vorzugsweise luftdurchlässiges Textilmaterial, insbesondere ein textiles Flächengebilde, wie ein Gewebe, Gewirke, Gestricke, Gelege oder Textilverbundstoff, ausgebildet sein. Vorzugsweise besitzen die Abdeckschicht 7 und/oder die zusätzliche Abdeckschicht 8 ein geringeres Flächengewicht als die Trägerschicht 3. Insbesondere hat die Abdeckschicht 7 ein Flächengewicht von 5 bis 75 g / m², insbesondere 10 bis 50 g / m², vorzugsweise 15 bis 30 g / m², bevorzugt von weniger als 60 g / m², insbesondere von weniger als 50 g / m², vorzugsweise von weniger als 40 g / m². Die zusätzliche Trägerschicht 8 hat insbesondere ein Flächengewicht von 5 bis 150 g / m², insbesondere 20 bis 125 g / m², vorzugsweise 30 bis 100 g / m², bevorzugt 40 bis 90 g / m². Je nach Ausgestaltung des erfindungsgemäßen Adsorptionsmaterials 1, kann z. B. die Membran 6 auf die Abdeckschicht 7 und/oder auf die zusätzliche Abdeckschicht 8 auflaminiert oder aufkaschiert sein, z. B. mittels eines vorzugsweise diskontinuierlich, insbesondere punktförmig aufgetragenen Klebstoffes und/oder mittels eines Schmelzklebergewebes ("Schmelzkleberweb"). Vorteilhaferweise können die Abdeckschicht 7 und/oder zusätzliche Abdeckschicht 8 abriebfest ausgebildet sein und insbesondere aus einem abriebfesten Textilmaterial bestehen.

Was das Material der Trägerschicht 3, die im Gebrauchs- bzw. Tragezustand im allgemeinen die Außenschicht des Adsorptionsmaterials 1 bildet, anbelangt, so können hier beliebige, insbesondere atmungsaktive Materialien verwendet werden. Beispiele hierfür sind Textilmaterialien aller Art, vorzugsweise luftdurchlässige Textilmaterialien, insbesondere in Form textiler Flächengebilde, so z. B. Gewebe, Gewirke, Gestricke, Gelege oder Textilverbundstoffe. Beispielsweise kann der Textilverbundstoff ein Vlies sein.

Um ein Eindringen chemischer Gifte (z. B. konzentrierter Tropfen von Kampfstoffen) zu verhindern bzw. zu erschweren, empfiehlt sich eine Oleophobierung und/oder Hydrophobierung des Materials der Trägerschicht 3, insbesondere durch eine spezielle Imprägnierung.

Das Material der Trägerschicht 3 besitzt im allgemeinen ein Flächengewicht von 50 bis 300 g/ m², insbesondere 75 bis 250 g/ m², vorzugsweise 90 bis 175 g/ m². Insbesondere ist die Trägerschicht 3 als ein luftdurchlässiges, 75 bis 250 g / m², vorzugsweise 90 bis 175 g / m² schweres textiles Flächengebilde, welches oleophob und/oder hydrophob ausgerüstet sein kann, ausgebildet.

Was die Membran 6 anbelangt, so handelt es sich hierbei im allgemeinen um eine kontinuierliche, insbesondere geschlossene oder allenfalls mikroporöse Membran. Dabei beträgt die Dicke der Membran 6 im allgemeinen 1 bis 500 µm, insbesondere 1 bis 250 µm, vorzugsweise 1 bis 100 µm, bevorzugt 1 bis 50 µm, besonders bevorzugt von 2,5 bis 30 µm, ganz besonders bevorzugt 5 bis 25 µm. Zur Erhöhung des Tragekomforts, insbesondere der Atmungsaktivität, weist die Membran 6 bei 25 °C und bei einer Dicke von 50 µm eine hohe Wasserdampfdurchlässigkeit von mindestens 12,5 l / m² pro 24 h, insbesondere mindestens 17,5 l / m² pro 24 h, vorzugsweise mindestens 20 l / m² pro 24 h oder mehr, auf (gemessen nach der "Methode des umgekehrten Bechers" bzw. "inverted cup method" nach ASTM E 96 und bei 25 °C) (Zu weiteren Einzelheiten zur Messung der Wasserdampfdurchlässigkeit [water vapour transmission, WVT] vgl. auch McCullough et al. "A comparison of standard methods for measuring water vapour permeability of fabrics" in Meas. Sci. Technol. [Measurements Science and Technology] 14, 1402-1408, August 2003*).* Hierdurch wird ein besonders hoher Tragekomfort gewährleistet.

Aufgrund der Vielzahl von Schichten 2, 3, 4, 5, 6, 7 und 8 des Schichtaufbaus 2 ist die Wasserdampfdurchlässigkeit des Adsorptionsmaterials 1 insgesamt - im Vergleich zu der Membran 6 allein - geringfügig geringer; die Wasserdampfdurchlässigkeit des Adsorptionsmaterials 1 insgesamt ist dennoch sehr hoch und beträgt mindestens 10 l / m² pro 24 h, insbesondere mindestens 15 l / m² pro 24 h, vorzugsweise mindestens 20 l / m² pro 24 h, bei einer Dicke der Membran 6 von 50 µm (bei 25 °C).

Die Membran 6 sollte aus Gründen der Atmungsaktivität einen geringen Wasserdampfdurchgangswiderstand Rₑₜ unter stationären Bedingungen - gemessen nach DIN EN 31 092:1993 vom Februar 1994 ("Textilien - Physiologische Wirkungen, Messung des Wärme- und Wasserdampfdurchgangswiderstandes unter stationären Bedingungen [sweating guarded-hotplate test]") bzw. nach gleichlautender internationaler Norm ISO 11 092 - bei 35 °C von höchstens 30 (m² · Pascal) / Watt, insbesondere höchstens 25 (m² · Pascal) / Watt, vorzugsweise höchstens 20 (m² · Pascal) / Watt, bei einer Dicke der Membran 6 von 50 µm aufweisen. Aufgrund der Vielzahl von Schichten 2, 3, 4, 5, 6, 7 und 8 des Schichtaufbaus 2 ist der Wasserdampfdurchgangswiderstand Rₑₜ des Adsorptionsmaterials 1 insgesamt - im Vergleich zu der Membran 6 allein - geringfügig höher; im allgemeinen beträgt der Wasserdampfdurchgangswiderstand Rₑₜ des Adsorptionsmaterials 1 insgesamt höchstens 30 (m² · Pascal) / Watt, insbesondere höchstens 25 (m² · Pascal) / Watt, vorzugsweise höchstens 20 (m² · Pascal) / Watt, bei einer Dicke der Membran 6 von 50 µm.

Die Membran 6 sollte im übrigen allenfalls nur geringfügig wasseraufnahmefähig bzw. quellfähig sein; eine geringfügige Wasseraufnahmefähigkeit bzw. Quellfähigkeit erhöht den Tragekomfort. Insbesondere sollte die Quellfähigkeit bzw. das Wasseraufnahmevermögen der Membran 6 höchstens 35 %, insbesondere höchstens 25 %, vorzugsweise höchstens 20 %, bezogen auf das Eigengewicht der Membran 6, betragen. Im übrigen sollte die Membran 6 gegenüber Flüssigkeiten, insbesondere Wasser, und/oder gegenüber Aerosolen zumindest im wesentlichen undurchlässig sein oder zumindest deren Durchtritt verzögern. Zur Erreichung einer allenfalls geringfügigen Quellfähigkeit sollte die Membran 6 keine oder im wesentlichen keine stark hydrophilen Gruppen, insbesondere keine Hydroxylgruppen, aufweisen. Zu Zwecken einer geringfügigen Quellung kann die Membran 6 aber schwach hydrophile Gruppen, beispielsweise Polyethergruppen, aufweisen.

Die Membran 6 kann aus einem Kunststoff oder einen Polymermaterial bestehen oder ein solches umfassen. Ein solcher Kunststoff bzw. ein solches Polymer kann geeigneterweise z. B. ausgewählt sein aus der Gruppe von Polyurethanen, Polyetheramiden, Polyesteramiden, Polytetrafluorethylenen und/oder Polymeren auf Cellulosebasis sowie Derivaten der vorgenannten Verbindungen. Beispielsweise kann die Membran 6 als Reaktionsprodukt aus der Reaktion eines Isocyanats, insbesondere eines maskierten oder blockierten Isocyanats, mit einem isocyanatreaktiven Vernetzer erhalten sein. So kann die Membran 6 beispielsweise eine polyurethanbasierte Membran sein. Gleichermaßen kann die Membran 6 auch eine expandierte, gegebenenfalls mikroporöse Membran auf Basis von Polytetrafluorethylen sein.

Erfindungsgemäß ist die Membran 6 als ein mehrschichtiges Membranlaminat bzw. als ein mehrschichtiger Membranverbund ausgebildet. Dieses Membranlaminat bzw. dieser Membranverbund besteht aus mindestens zwei, vorzugsweise mindestens drei miteinander verbundenen Membranschichten oder - lagen. Beispielsweise kann dieses Membranlaminat bzw. dieser Membranverbund eine Kernschicht auf Basis eines Polymers auf Cellulosegrundlage und zwei mit der Kernschicht verbundene äußere Schichten, insbesondere auf Basis eines Polyurethans, eines Polyetheramids und/oder eines Polyesteramids, umfassen. Dabei kann die Kernschicht auf Basis eines Polymers auf Cellulosegrundlage als 1 bis 100 µm, insbesondere 5 bis 50 µm, vorzugsweise 10 bis 20 µm dicke Membran ausgebildet sein und können die zwei mit der Kernschicht verbundenen äußeren Schichten jeweils als 1 bis 100 µm, insbesondere 5 bis 50 µm, vorzugsweise 5 bis 10 µm dicke Membran ausgebildet sein. Diese besondere Ausgestaltung der Membran 6 ermöglicht es, verschiedene Membranmaterialien mit jeweils unterschiedlichen Eigenschaften, insbesondere unterschiedlichen Wasserdampfdurchlässigkeiten und/oder Barrierewirkungen gegenüber chemischen Giften, miteinander zu kombinieren und so eine Optimierung der Eigenschaften der Membran 6 zu erreichen. Beispielsweise sind Cellulose und Cellulosederivate ausgezeichnete Sperrschichtmaterialien, insbesondere gegenüber chemischen Schad- bzw. Giftstoffen, wie z. B. Kampfstoffen (Lost etc.), und werden von diesen Giften nicht angegriffen bzw. aufgelöst; zum anderen verhindern polyurethanbasierte Materialien eine Migration bzw. Diffusion der in der Celluloseschicht gegebenenfalls vorhandenen Weichmacher und dämpfen außerdem das durch die Cellulose bedingte, beim Tragen auftretende Knistern. Deswegen ist es gemäß dieser besonderen Ausführungsform bevorzugt, daß im Fall eines Membranlaminats oder -verbunds die Kernschicht auf Basis eines Polymers auf Cellulosegrundlage gebildet wird, während die beiden Außenschichten der Membran 6 durch Polyurethanschichten gebildet werden.

Insbesondere um die Stabilität bzw. Verschließbeständigkeit, insbesondere die Reißfestigkeit, der Membran 6 im Herstellungsprozeß (z. B. beim Bedrucken der Membran 6 mit heißem Klebstoff) wie auch beim Gebrauch bzw. beim Tragen zu erhöhen, kann die Membran 6 auf einer zusätzlichen, in der Fig. nicht dargestellten Trägerschicht aufgebracht bzw. aufkaschiert sein.

Zur Erhöhung des Tragekomforts einerseits und zur Erzielung einer guten Verschleißbeständigkeit andererseits ist es vorteilhaft, wenn die Membran 6 eine gewisse Elastizität aufweist. Insbesondere ist es vorteilhaft, wenn die Membran 6 zu mindestens 10 %, insbesondere zu mindestens 20 %, vorzugsweise zu mindestens 30 % oder mehr, zumindest in eine Richtung gedehnt bzw. gestreckt werden kann (bezogen auf die Membran 6). Auch der Schichtaufbau 2 insgesamt sollte zu den vorgenannten Zwecken - neben einer guten Biegsamkeit - auch eine gewisse Elastizität aufweisen; verglichen mit der Membran 6, ist die Elastizität des Schichtaufbaus 2 als Ganzes jedoch etwas geringer, und im allgemeinen ist der Schichtaufbau 2 insgesamt zu mindestens 5 %, vorzugsweise zu mindestens 10 %, ganz besonders bevorzugt zu mindestens 15 % oder mehr, zumindest in eine Richtung dehnbar bzw. streckbar.

Gemäß einer besonderen, in der Fig. nicht dargestellten Ausführungsform kann die Membran 6 gleichzeitig die Klebstoffschicht 7 zur Befestigung der Adsorptionsschicht 5 darstellen. In diesem Fall muß die Membran 6 selbstklebend, insbesondere hitzeklebrig, ausgebildet sein. Gemäß dieser besonderen Ausführungsform kommt es zu einer Einsparung von Gewicht, da auf eine zusätzliche Klebstoffschicht verzichtet werden kann.

Durch den Einsatz sogenannter atmungsaktiver Membranen 6, d. h. insbesondere wasserdampfdurchlässigen, aber flüssigkeitsundurchlässigen Membranen 6, insbesondere in Form dünner Filme, lassen sich überraschende Verbesserungen für ABC-Schutzkleidung erzielen, insbesondere wenn die adsorptive Filterschicht 5 sozusagen hinter der Membran 6, d. h. also im Gebrauchs- bzw. Tragezustand, stromabwärts zur Membran 6, angeordnet ist. Solchen Membranen 6 können z. B. verschiedene Konstruktionen zugrundeliegen, wobei im folgenden nichtbeschränkend zwei genannt seien:
1. monolithische, (schwach) hydrophile Membranen, insbesondere aus mit Polyurethan beschichtetem PTFE, Polyurethanen, gegebenenfalls modifizierten Polyestern oder gegebenenfalls modifizierten Polyamiden;
2. mikroporöse, hydrophobe Membranen, insbesondere aus mikroporösem PTFE, Polyurethanen oder Polyolefinen (wobei diese Membranen im allgemeinen nur begrenzt flüssigkeitsdicht, aber luftdurchlässig sind).

Durch Verwendung von Membranen der Gruppe 1 lassen sich die Durchströmungsgeschwindigkeiten der adsorptiven Aktivkohlefilterschichten 5 verringern bzw. unter Umständen sogar auf Null reduzieren. Die adsorptiven Filterschichten 5 können daher abhängig von der Diffusionsgeschwindigkeit von Schadstoffen durch die Membran 6 in ihrer Dicke und Masse um bis zu 90 % reduziert werden. Zusätzlich sind die erhaltenen Schutzanzüge partikeldicht, so daß sie auch zum Schutz vor B-Waffen und radioaktiven Partikeln dienen können.

Durch den Einsatz von Membranen der Gruppe 2 lassen sich die adsorptiven Filterschichten 5 in ihrem Gewicht wegen der Luftströmung zwar nicht verringern. Die Membranen 6 dienen allerdings in diesem Fall als wirksame Partikelfilter für Aerosole, B-Waffen und radioaktive Partikel.

Was die Adsorptionsschicht 5 des erfindungsgemäßen Adsorptionsmaterials 1 anbelangt, so ist diese im allgemeinen diskontinuierlich ausgebildet, d. h. die Adsorptionsschicht 5 umfaßt im allgemeinen diskrete, chemische Gifte adsorbierende Adsorptionspartikel (z. B. Adsorbentien auf Basis von Aktivkohle), die mittels eines Klebstoffs auf der Membran 6 oder aber auf den Abdeckschichten 7, 8 oder aber auf einem zusätzlichen Träger etc. fixiert sein können. Das Adsorptionsmaterial der Adsorptionsschicht 5 kann insbesondere ein Aktivkohle enthaltendes oder hieraus bestehendes Adsorptionsmaterial, beispielsweise ein Material auf Basis von Aktivkohle in Form von Aktivkohleteilchen und/oder Aktivkohlefasern, sein.

Da erfindungsgemäß als Adsorptionsmaterial für die Ausbildung der Adsorptionsschicht 5 aktivkohlehaltige Materialien verwendet werden, wird der ohnehin bestehende, hohe Tragekomfort noch weiter gesteigert, weil die Aktivkohle als intermediärer Feuchtigkeits- bzw. Wasserspeicher (z. B. für Schweiß) dient und Feuchtigkeit bzw. Wasser sozusagen "abpuffern" kann. Bei Verwendung beispielsweise von Aktivkohlekügelchen als Adsorptionsmaterial für die Adsorptionsschicht 5 sind Auflagen von bis zu ca. 250 g / m² oder mehr üblich, so daß z. B. bei einem Schweißausbruch etwa 40 g / m² Feuchtigkeit gespeichert werden können, die im Fall einer atmungsaktiven Träger- bzw. Außenschicht 3 dann wieder an die Umgebung abgegeben werden können.

Vorteilhaferweise kann die Adsorptionsschicht 5 als ein Adsorptionsflächenfilter, insbesondere auf Basis eines an einem vorzugsweise flächigen, insbesondere textilen Träger fixierten Adsorbens, ausgebildet sein.

Gemäß einer Ausführungsform der vorliegenden Erfindung umfaßt die Adsorptionsschicht 5 diskrete Aktivkohleteilchen, vorzugsweise in Kornform ("Kornkohle") oder ("Kugelkohle"). In diesem Fall beträgt der mittlere Durchmesser der Aktivkohleteilchen weniger als 1,0 mm, insbesondere weniger als 0,5 mm, vorzugsweise weniger als 0,4 mm, bevorzugt weniger als 0,35 mm; der mittlere Durchmesser der Aktivkohleteilchen beträgt jedoch mindestens 0,1 mm. Bei dieser Ausführungsform werden die Aktivkohleteilchen im allgemeinen in einer Menge von 5 bis 500 g/m², vorzugsweise 20 bis 300 g/m², bevorzugt 25 bis 250 g/m², besonders bevorzugt 50 bis 100 g/m², verwendet. Geeignete Aktivkohleteilchen weisen innere Oberflächen (BET) von mindestens 800 m² / g, insbesondere von mindestens 900 m² / g, vorzugsweise von mindestens 1.000 m² / g, bevorzugt im Bereich von 800 bis 1.500 m² / g, auf. Kornkohle, insbesondere Kugelkohle, hat den entscheidenden Vorteil, daß sie enorm abriebfest und sehr hart ist, was in bezug auf die Verschleißeigenschaften von großer Bedeutung ist. Bevorzugterweise beträgt der Berstdruck für ein einzelnes Aktivkohleteilchen, insbesondere Aktivkohlekörnchen bzw. -kügelchen, im allgemeinen mindestens etwa 5 Newton, insbesondere mindestens etwa 10 Newton, und kann bis zu etwa 20 Newton erreichen.

Gemäß einer alternativen Ausführungsform kann die Adsorptionsschicht 5 als Adsorbens Aktivkohlefasern, insbesondere in Form von Aktivkohlefaserflächengebilden, umfassen. Derartige Aktivkohlefaserflächengebilde können beispielsweise ein Flächengewicht von 20 bis 200 g/m², insbesondere 30 bis 150 g/m², vorzugsweise 15 bis 120 g/m², aufweisen. Bei diesen Aktivkohlefaserflächengebilden kann es sich beispielsweise um Aktivkohlefasergewebe, -gewirke, -gelege oder -verbundstoffe handeln (z. B. auf Basis von carbonisierter und aktivierter Cellulose und/oder carbonisierten und aktivierten Acrylnitrilen).

Gleichermaßen ist es auch möglich, als Adsorbens der Adsorptionsschicht 5 Aktivkohleteilchen und Aktivkohlefasern miteinander zu kombinieren. Aktivkohleteilchen haben den Vorteil einer höheren Adsorptionskapazität, während Aktivkohlefasern eine bessere Adsorptionskinetik aufweisen.

Zur Erhöhung der Adsorptionseffizienz bzw. Adsorptionsleistung besteht die Möglichkeit, das Adsorbens der Adsorptionsschicht 5, insbesondere die Aktivkohleteilchen und/oder die Aktivkohlefasern, außerdem mit mindestens einem Katalysator zu imprägnieren. Erfindungsgemäß geeignete Katalysatoren sind beispielsweise Enzyme und/oder Metallionen, vorzugsweise Kupfer-, Silber-, Cadmium-, Platin-, Palladium-, Zink- und/ oder Quecksilberionen. Die Menge an Katalysator kann in weiten Bereichen variieren; im allgemeinen beträgt sie 0,05 bis 12 Gew.-%, vorzugsweise 1 bis 10 Gew.-%, besonders bevorzugt 2 bis 8 Gew.-%, bezogen auf das Gewicht der Adsorptionsschicht 5.

Für eine effiziente Adsorptionsleistung ist es erfindungsgemäß vorgesehen, daß mindestens 50 %, insbesondere mindestens 60 %, vorzugsweise mindestens 70 %, der Adsorbentien der Adsorptionsschicht 5 für die zu adsorbierenden Gifte bzw. Kampfstoffe frei zugänglich sind, d. h. insbesondere nicht mit Klebstoff bedeckt sind. Dies geschieht dadurch, daß die Menge und die Art, insbesondere die Viskosität, des Klebstoffs, mit der die Adsorbentien fixiert werden, derart ausgelegt sind, daß die Adsorbentien der Adsorptionsschicht 5 nicht vollständig in den Klebstoff eingedrückt werden bzw. einsinken.

Das erfindungsgemäße Adsorptionsmaterial 1 bietet einen effizienten Schutz gegenüber chemischen Giften, insbesondere chemischen Kampfstoffen, bei gleichzeitig hohem Tragekomfort, insbesondere guter Atmungsaktivität, im Fall von ABC-Schutzanzügen. Aufgrund dieser Eigenschaften eignet sich das erfindungsgemäße Adsorptionsmaterial 1 nach der vorliegenden Erfindung insbesondere für den militärischen Einsatz bzw. den ABC-Einsatz (z. B. in der Form eines ABC-Schutzanzugs).

Infolge der hohen Effizienz der Schutzfunktion der Adsorptionsschicht 5, welche durch die erfindungsgemäße Verwendung der Membran 6 erhöht wird, lassen sich auch atmungsaktive Träger- bzw. Außenmaterialien 3, so z. B. Textilien, einsetzen, so daß sich auf diese Weise der Tragekomfort erhöhen läßt, ohne daß der Träger eines entsprechenden Schutzanzuges einer erhöhten Gefährdung durch die Verwendung eines atmungsaktiven Träger- bzw. Außenmaterials 3 ausgesetzt ist.

Aufgrund der hohen Flexibilität bzw. guten Biegsamkeit der einzelnen Schichten 3, 4, 5, 6, 7 und 8 bzw. des Schichtaufbaus 2 insgesamt wird nicht nur ein guter Tragekomfort erreicht, sondern außerdem auch eine gute Verschleißbeständigkeit des erfindungsgemäßen Adsorptionsmaterials 1.

Durch die erfindungsgemäße Ausgestaltung des Adsorptionsmaterials 1 nach der vorliegenden Erfindung wird eine ausgezeichnete Barrierewirkung gegenüber chemischen Kampfstoffen erreicht. Die Barrierewirkung des Adsorptionsmaterials 1 bzw. der Membran 6 gegenüber chemischen Kampfstoffen, insbesondere Bis-[2-chlorethyl]sulfid (synonym auch als Senfgas, Lost oder Gelbkreuz bezeichnet), gemessen nach CRDEC-SP-84010, Methode 2.2, beträgt höchstens 4 µg / cm² pro 24 h, insbesondere höchstens 3,5 µg / cm² pro 24 h, vorzugsweise höchstens 3,0 µg / cm² pro 24 h, besonders bevorzugt höchstens 2,5 µg / cm² pro 24 h, bei einer Dicke der Membran 6 von 50 µm.

Die Herstellung des erfindungsgemäßen Adsorptionsmaterials kann in an sich bekannter Weise erfolgen. Dies ist dem mit der Herstellung von Adsorptionsmaterialien befaßten Fachmann bestens bekannt, so daß hier auf keine weiteren Einzelheiten eingegangen zu werden braucht.

Wie zuvor beschrieben, eignet sich das erfindungsgemäße Adsorptionsmaterial zur Herstellung von Schutzmaterialien aller Art, insbesondere Schutzanzügen, Schutzhandschuhen, Schutzschuhen und Schutzabdeckungen. Gegenstand der vorliegenden Erfindung sind somit auch derartige, unter Verwendung des erfindungsgemäßen Adsorptionsmaterials hergestellte Schutzmaterialien.

Wie zuvor erwähnt, ist bei den erfindungsgemäßen Schutzmaterialien im Gebrauchszustand des Adsorptionsmaterials im allgemeinen die Trägerschicht außenseitig angeordnet, insbesondere einer chemische Gifte freisetzenden Schadstoffquelle zugewandt. Vorzugsweise handelt es sich bei den Schutzmaterialien um Schutzanzüge, insbesondere ABC-Schutzanzüge, wobei im Gebrauchszustand die Trägerschicht außenseitig angeordnet, insbesondere einer chemische Gifte freisetzenden Schadstoffquelle zugewandt ist bzw. auf der vom Körper abgewandten Seite angeordnet ist.

Im folgenden werden noch konkrete Ausführungsbeispiele beschrieben.

### 1. Konstruktion eines kompletten Schutzanzugs

### Details der Ausführung:

In einem ABC-Schutzanzug mit Membranen können folgende Schichten vorhanden sein:
A: Oberstoff
B: Membran
C: Abdeckung (falls die gewählte adsorptive Schicht dies erfordert)
D: adsorptive Schicht
E: Futterstoff

Diese Schichten können durch Lamination miteinander verbunden werden ("+") oder unverbunden bzw. lose übereinander liegen ("/"). Folgende Konstruktionsmöglichkeiten sind z. B. sinnvoll und technisch realisierbar:
1. A+B+C+D+E (nicht erfindungsgemäß)
2. A+B/C+D+E (nicht erfindungsgemäß)
3. A/B+D+E
4. A/B+C+D+E (nicht erfindungsgemäß)
5. A+B+D+C/E
6. A+B/D+E (nicht erfindungsgemäß)
7. A+B+D+E
8. A/B+D+C/E
9. A/B+D/E
10. A+B/C+D/E (nicht erfindungsgemäß)
11. A+B/C+D+C/E (nicht erfindungsgemäß).

Bei den Konstruktionen 2, 3, 4, 6, 7, 9, 10, 11 können die Nähte des Membranlaminats durch Heißklebebänder flüssigkeitsdicht abgedichtet werden. Durch die Verwendung des adsorptiven Filtermaterials ist dies aber nicht notwendig, um die geforderte ABC-Schutzwirkung zu erhalten.

Die Reißverschlüsse werden z. B. mit außen- oder innenliegenden doppelten Abdeckungen (z. B. je einer auf der rechten und linken Seite des Reißverschlusses), bestehend aus Membranlaminat und Filter mit hoher Aktivkohlemenge, ausgeführt.

In einer speziellen Ausführung, in der die Nähte des Membranlaminats nicht wasserdicht verschweißt werden, werden beispielsweise die Nähte im Membranlaminat und im adsorptiven Futter konfektionstechnisch so angeordnet, daß sie nicht direkt übereinander liegen. So wird die Sicherheit der Schutzwirkung weiter erhöht.

### 2. Kombination Membranschutzanzug mit adsorptivem Undergarment

In einer weiteren Konstruktionsmöglichkeit werden Membranfunktionsschicht und adsorptive Funktionsschicht voneinander in verschiedenen Lagen der Bekleidung getrennt. Die adsorptive Schicht wird dabei als Undergarment in der Art eines Unteranzuges oder in der Art von Unterwäsche getragen.

Die Membran kann dabei in eine äußere Schutzjacke eingebaut werden, und zwar gibt es folgende Kombinationsmöglichkeiten (mit denselben Symbolen wie zuvor):
1. A+B+E
2. A+B/E
3. A/B+E
4. A/B+C/E.

Die die Membran durchstechenden Nähte werden dabei mittels eines Nahtversiegelungsbandes flüssigkeitsdicht versiegelt.

### 3. Herausnehmbare adsorptive Funktionsschicht

Die adsorptive Funktionsschicht kann herausnehmbar gestaltet werden, z. B. wenn die Schutzkleidung auch für andere Einsatzzwecke dienen soll, oder von einem geringen Gefährdungspotential ausgegangen werden kann. Die Membrankonstruktion entspricht dabei den Konstruktionsmöglichkeiten unter Ziff. 2. Die adsorptive Schicht hat z. B. den Aufbau C+D+E (mit denselben Symbolen wie zuvor) und kann z. B. mittels Reißverschlüssen, Klettverschlüssen, Druckknöpfen und dergleichen mit der Membranschicht verbunden werden.

Für die ABC-Schutzanzüge genügt es in der Regel, daß herkömmliche Verschlußsysteme verwendet werden. In einer Ausführung für erhöhten Schutz kann an allen oder einigen dieser Öffnungen z. B. ein ca. 10 cm breiter Streifen des adsorptiven Filtermaterials in einer Masse verwendet werden, wie sie Systemen ohne Verwendung von Membranen entspricht. Dadurch wird ein Eindringen von Kampfstoffen durch Öffnungen weiter verringert bzw. verhindert.

## Patentansprüche

1. Atmungsaktives Adsorptionsmaterial (1) mit Schutzfunktion gegenüber chemischen Giften, insbesondere chemischen Kampfstoffen, mit mehrschichtigem Schichtaufbau (2), wobei der Schichtaufbau (2) mindestens eine insbesondere flächige Trägerschicht (3) und eine der Trägerschicht (3) zugeordnete, den Durchtritt chemischer Gifte verhindernde oder zumindest verzögernde Sperrschicht (4) aufweist,
wobei die Sperrschicht (4)
- einerseits mindestens eine Adsorptionsschicht (5) auf Basis eines chemische Gifte adsorbierenden Adsorbens auf Basis von Aktivkohle und
- andererseits mindestens eine zumindest im wesentlichen wasser- und luftundurchlässige, aber wasserdampfdurchlässige, den Durchtritt chemischer Gifte verzögernde oder gegenüber chemischen Giften zumindest im wesentlichen undurchlässige Membran (6) aufweist, wobei die Membran (6) als ein mehrschichtiges Membranlaminat oder als ein mehrschichtiger Membranverbund aus mindestens zwei miteinander verbundenen Schichten oder Lagen ausgebildet ist,
wobei die Membran (6) zwischen der Trägerschicht (3) und der Adsorptionsschicht (5) angeordnet ist und wobei das Adsorbens mittels eines Klebstoffs auf der Membran (6) fixiert ist derart, daß mindestens 50 % des Adsorbens für die zu adsorbierenden chemischen Gifte frei zugänglich ist.

2. Adsorptionsmaterial nach Anspruch 1, **dadurch gekennzeichnet, daß** im Gebrauchszustand des Adsorptionsmaterials (1) die Trägerschicht (3) außenseitig angeordnet, insbesondere einer chemische Gifte freisetzenden Schadstoffquelle zugewandt ist und die Sperrschicht (4) innenseitig angeordnet, insbesondere einer chemische Gifte freisetzenden Schadstoffquelle abgewandt ist.

3. Adsorptionsmaterial nach Anspruch 1 oder 2, **dadurch gekennzeichnet, daß** das Adsorptionsmaterial (1) außerdem mindestens eine insbesondere flächige, der Adsorptionsschicht (5) zugeordnete Abdeckschicht (7) aufweist, insbesondere wobei die Abdeckschicht (7) zur Abdeckung der Sperrschicht (4), insbesondere der Adsorptionsschicht (5), dient und/oder insbesondere wobei die Abdeckschicht (7) Bestandteil der Sperrschicht (4) ist.

4. Adsorptionsmaterial nach einem oder mehreren der vorangehenden Ansprüche, **dadurch gekennzeichnet, daß** das Adsorptionsmaterial (1) außerdem mindestens eine weitere, insbesondere flächige zusätzliche Abdeckschicht (8) aufweist, insbesondere wobei im Gebrauchszustand des Adsorptionsmaterials (1) die zusätzliche Abdeckschicht (8) innenseitig angeordnet, insbesondere einer chemische Gifte freisetzenden Schadstoffquelle abgewandt ist und der Trägerschicht (3) gegenüber angeordnet ist und/oder insbesondere wobei die zusätzliche Abdeckschicht (8) und die Trägerschicht (3) die beiden Außenschichten (3, 8) des Adsorptionsmaterials (1) bilden und/oder insbesondere wobei im Gebrauchszustand des Adsorptionsmaterials (1) die zusätzliche Abdeckschicht (8) ein Innenfutter bildet.

5. Adsorptionsmaterial nach einem oder mehreren der vorangehenden Ansprüche, **dadurch gekennzeichnet, daß** die einzelnen Schichten (3, 4, 5, 6, 7, 8) des Schichtaufbaus (2) jeweils miteinander verbunden sind oder aber, zumindest zum Teil, unverbunden übereinander gelegt sind und/ oder daß die einzelnen Schichten (3, 4, 5, 6, 7, 8) des Schichtaufbaus (2) einen Verbund ausbilden.

6. Adsorptionsmaterial nach einem oder mehreren der vorangehenden Ansprüche, **dadurch gekennzeichnet, daß** die Trägerschicht (3) oleophobiert und/oder hydrophobiert ist, insbesondere durch eine spezielle Imprägnierung.

7. Adsorptionsmaterial nach einem oder mehreren der vorangehenden Ansprüche, **dadurch gekennzeichnet, daß** die Membran (6) eine kontinuierliche, insbesondere geschlossene oder allenfalls mikroporöse Membran ist und/oder daß die Dicke der Membran (6) 1 bis 500 µm, insbesondere 1 bis 250 µm, vorzugsweise 1 bis 100 µm, bevorzugt 1 bis 50 µm, besonders bevorzugt von 2,5 bis 30 µm, ganz besonders bevorzugt von 5 bis 25 µm, beträgt.

8. Adsorptionsmaterial nach einem oder mehreren der vorangehenden Ansprüche, **dadurch gekennzeichnet, daß** die Membran (6) bei 25 °C und bei einer Dicke von 50 µm eine Wasserdampfdurchlässigkeit von mindestens 12,5 1 / m² pro 24 h, insbesondere mindestens 17,5 1 / m² pro 24 h, vorzugsweise mindestens 20 1/m² pro 24 h oder mehr, aufweist und/oder daß das Adsorptionsmaterial (1) bei 25 °C und bei einer Dicke der Membran (6) von 50 µm eine Wasserdampfdurchlässigkeit von mindestens 101/m² pro 24 h, insbesondere mindestens 151/m² pro 24 h, vorzugsweise mindestens 201/m² pro 24 h, aufweist.

9. Adsorptionsmaterial nach einem oder mehreren der vorangehenden Ansprüche, **dadurch gekennzeichnet, daß** die Membran (6) einen Wasserdampfdurchgangswiderstand Rₑₜ unter stationären Bedingungen, gemessen nach DIN EN 31 092:1993 (Februar 1994) und internationaler Norm ISO 11 092, bei 35 °C von höchstens 25 (m² · Pascal) / Watt, insbesondere höchstens 20 (m² · Pascal) / Watt, vorzugsweise höchstens 13 (m² · Pascal) / Watt, bei einer Dicke von 50 µm aufweist und/ oder daß das Adsorptionsmaterial (1) einen Wasserdampfdurchgangswiderstand Rₑₜ unter stationären Bedingungen, gemessen nach DIN EN 31 092:1993 (Februar 1994) und internationaler Norm ISO 11 092, bei 35 °C von höchstens 30 (m² · Pascal) / Watt, insbesondere höchstens 25 (m² · Pascal) / Watt, vorzugsweise höchstens 20 (m² · Pascal) / Watt, bei einer Dicke der Membran (6) von 50 µm aufweist.

10. Adsorptionsmaterial nach einem oder mehreren der vorangehenden Ansprüche, **dadurch gekennzeichnet, daß** das Membranlaminat und/oder der Membranverbund aus mindestens drei miteinander verbundenen Schichten oder Lagen besteht.

11. Adsorptionsmaterial nach Anspruch 10, **dadurch gekennzeichnet, daß** das Membranlaminat oder der Membranverbund eine Kernschicht auf Basis eines Polymers auf Cellulosegrundlage und zwei mit der Kemschicht verbundene äußere Schichten, insbesondere auf Basis eines Polyurethans, eines Polyetheramids und/oder eines Polyesteramids, umfaßt, insbesondere wobei die Kernschicht auf Basis eines Polymers auf Cellulosegrundlage als 1 bis 100 µm, insbesondere 5 bis 50 µm, vorzugsweise 10 bis 20 µm dicke Membran ausgebildet sein kann und/oder insbesondere wobei die zwei mit der Kernschicht verbundenen äußeren Schichten jeweils als 1 bis 100 µm, insbesondere 5 bis 50 µm, vorzugsweise 5 bis 10 µm dicke Membran ausgebildet sein können.

12. Adsorptionsmaterial nach einem oder mehreren der vorangehenden Ansprüche, **dadurch gekennzeichnet, daß** die Adsorptionsschicht (5) diskontinuierlich ausgebildet ist und/oder daß die Adsorptionsschicht (5) diskrete, chemische Gifte adsorbierende Adsorptionspartikel auf Basis von Aktivkohle umfaßt.

13. Adsorptionsmaterial nach einem oder mehreren der vorangehenden Ansprüche, **dadurch gekennzeichnet, daß** das Adsorptionsmaterial (1) und/oder die Membran (6) eine Barrierewirkung gegenüber chemischen Kampfstoffen, insbesondere Bis[2-chlorethyl]sulfid (Senfgas, Lost, Gelbkreuz), gemessen nach CRDEC-SP-84010, Methode 2.2, von höchstens 4 µg / cm² pro 24 h, insbesondere höchstens 3,5 µg / cm² pro 24 h, vorzugsweise höchstens 3,0 µg / cm² pro 24 h, besonders bevorzugt höchstens 2,5 µg / cm² pro 24 h, bei einer Dicke der Membran (6) von 50 µm aufweist.

14. Atmungsaktives Adsorptionsmaterial (1) mit Schutzfunktion gegenüber chemischen Giften, insbesondere chemischen Kampfstoffen, mit mehrschichtigem Schichtaufbau (2), wobei der Schichtaufbau (2) mindestens eine insbesondere flächige Trägerschicht (3) und eine der Trägerschicht (3) zugeordnete, den Durchtritt chemischer Gifte verhindernde oder zumindest verzögernde Sperrschicht (4) aufweist,
wobei die Sperrschicht (4)
- einerseits mindestens eine Adsorptionsschicht (5) auf Basis eines chemische Gifte adsorbierenden Adsorbens auf Basis von Aktivkohle und
- andererseits mindestens eine zumindest im wesentlichen wasser- und luftundurchlässige, aber wasserdampfdurchlässige, den Durchtritt chemischer Gifte verzögernde oder gegenüber chemischen Giften zumindest im wesentlichen undurchlässige Membran (6) aufweist, wobei die Membran (6) als ein mehrschichtiges Membranlaminat oder als ein mehrschichtiger Membranverbund aus mindestens zwei miteinander verbundenen Schichten oder Lagen ausgebildet ist,
wobei die Membran (6) zwischen der Trägerschicht (3) und der Adsorptionsschicht (5) angeordnet ist, wobei das Adsorbens mittels eines Klebstoffs auf der Membran (6) fixiert ist derart, daß mindestens 50 % des Adsorbens für die zu adsorbierenden chemischen Gifte frei zugänglich ist, und wobei das Adsorptionsmaterial (1) und/oder die Membran (6) eine Barrierewirkung gegenüber chemischen Kampfstoffen, insbesondere Bis[2-chlorethyl]sulfid, von höchstens 4 µg / cm² pro 24 h bei einer Dicke der Membran (6) von 50 µm aufweist.

15. Atmungsaktives Adsorptionsmaterial (1) mit Schutzfunktion gegenüber chemischen Giften, insbesondere chemischen Kampfstoffen, mit mehrschichtigem Schichtaufbau (2), wobei der Schichtaufbau (2) mindestens eine insbesondere flächige Trägerschicht (3) und eine der Trägerschicht (3) zugeordnete, den Durchtritt chemischer Gifte verhindernde oder zumindest verzögernde Sperrschicht (4) aufweist,
wobei die Sperrschicht (4)
- einerseits mindestens eine Adsorptionsschicht (5) auf Basis eines chemische Gifte adsorbierenden Adsorbens auf Basis von Aktivkohle und
- andererseits mindestens eine zumindest im wesentlichen wasser- und luftundurchlässige, aber wasserdampfdurchlässige, den Durchtritt chemischer Gifte verzögernde oder gegenüber chemischen Giften zumindest im wesentlichen undurchlässige Membran (6) aufweist, wobei die Membran (6) als ein mehrschichtiges Membranlaminat oder als ein mehrschichtiger Membranverbund aus mindestens zwei miteinander verbundenen Schichten oder Lagen ausgebildet ist,
wobei die Membran (6) zwischen der Trägerschicht (3) und der Adsorptionsschicht (5) angeordnet ist, wobei das Adsorbens mittels eines Klebstoffs auf der Membran (6) fixiert ist derart, daß mindestens 50 % des Adsorbens für die zu adsorbierenden chemischen Gifte frei zugänglich ist, und wobei das Adsorptionsmaterial (1) bei 25 °C und bei einer Dicke der Membran (6) von 50 µm eine Wasserdampfdurchlässigkeit von mindestens 101/m² pro 24 h aufweist.

16. Atmungsaktives Adsorptionsmaterial (1) mit Schutzfunktion gegenüber chemischen Giften, insbesondere chemischen Kampfstoffen, mit mehrschichtigem Schichtaufbau (2), wobei der Schichtaufbau (2) mindestens eine insbesondere flächige Trägerschicht (3) und eine der Trägerschicht (3) zugeordnete, den Durchtritt chemischer Gifte verhindernde oder zumindest verzögernde Sperrschicht (4) aufweist,
wobei die Sperrschicht (4)
- einerseits mindestens eine Adsorptionsschicht (5) auf Basis eines chemische Gifte adsorbierenden Adsorbens auf Basis von Aktivkohle und
- andererseits mindestens eine zumindest im wesentlichen wasser- und luftundurchlässige, aber wasserdampfdurchlässige, den Durchtritt chemischer Gifte verzögernde oder gegenüber chemischen Giften zumindest im wesentlichen undurchlässige Membran (6) aufweist, wobei die Membran (6) als ein mehrschichtiges Membranlaminat oder als ein mehrschichtiger Membranverbund aus mindestens zwei miteinander verbundenen Schichten oder Lagen ausgebildet ist,
wobei die Membran (6) zwischen der Trägerschicht (3) und der Adsorptionsschicht (5) angeordnet ist, wobei das Adsorbens mittels eines Klebstoffs auf der Membran (6) fixiert ist derart, daß mindestens 50 % des Adsorbens für die zu adsorbierenden chemischen Gifte frei zugänglich ist, und wobei das Adsorptionsmaterial (1) einen Wasserdampfdurchgangswiderstand Rₑₜ unter stationären Bedingungen bei 35 °C von höchstens 30 (m² · Pascal) / Watt bei einer Dicke der Membran (6) von 50 µm aufweist.

17. Schutzmaterialien, insbesondere Schutzanzüge, Schutzhandschuhe, Schutzschuhe und Schutzabdeckungen, hergestellt unter Verwendung eines Adsorptionsmaterials (1) nach einem der vorangehenden Ansprüche und/oder aufweisend ein Adsorptionsmaterial (1) nach einem der vorangehenden Ansprüche.

18. Schutzmaterialien nach Anspruch 17, **dadurch gekennzeichnet, daß** im Gebrauchszustand des Adsorptionsmaterials (1) die Trägerschicht (3) außenseitig angeordnet, insbesondere einer chemische Gifte freisetzenden Schadstoffquelle zugewandt ist und/oder daß es sich bei den Schutzmaterialien um Schutzanzüge, insbesondere ABC-Schutzanzüge, handelt, wobei im Gebrauchszustand die Trägerschicht (3) außenseitig angeordnet, insbesondere einer chemische Gifte freisetzenden Schadstoffquelle zugewandt ist und auf der vom Körper abgewandten Seite angeordnet ist.

19. Verwendung eines Adsorptionsmaterials (1) nach einem der vorangehenden Ansprüche zur Herstellung von Schutzmaterialien aller Art, insbesondere Schutzanzügen, Schutzhandschuhen, Schutzschuhen und Schutzabdeckungen, vorzugsweise für den ABC-Einsatz, insbesondere wobei im Gebrauchszustand des Adsorptionsmaterials (i) die Trägerschicht (3) außenseitig angeordnet ist und/oder insbesondere wobei im Gebrauchszustand des Adsorptionsmaterials (1) die Trägerschicht (3) einer chemische Gifte freisetzenden Schadstoffquelle zugewandt ist.

## Claims

1. A Breathable adsorption material (1) having a protective function against chemical toxins, in particular chemical toxic agents, having a multi-layer layer composition (2), wherein the layer composition (2) has at least one particularly plane carrier layer (3) and one barrier layer (4) associated with the carrier layer (3), which prevents, or at least delays the passage of chemical toxins,
wherein the barrier layer (4)
- at least one adsorption layer (5) based on an adsorbent adsorbing the chemical toxins based on activated carbon, and
- at least one, at least essentially water and air impermeable, but water vapor permeable membrane (6), delaying the passage of chemical toxins, or at least being essentially impermeable to chemical toxins, wherein the membrane (6) is embodied as a multi-layer membrane laminate, or as a multi-layer membrane composite, made up of at least two layers or deposits, which are connected to each other,
wherein the membrane (6) is disposed between the carrier layer (3) and the adsorption layer (5), and wherein the adsorbent is fixed on the membrane (6) by means of an adhesive, such that at least 50% of the adsorbent is freely accessible for the chemical toxins to be adsorbed.

2. An adsorption material according to claim 1, **characterized in that** the state of use of the adsorption material (1) disposes the carrier layer (3) on the outside, in particular, faces a source of pollution, releasing chemical toxins, and that the barrier layer (4) is disposed on the inside, in particular, faces away from a source of pollution, releasing chemical toxins.

3. The adsorption material according to claims 1 or 2, **characterized in that** the adsorption material (1) further comprises at least one in particular plane cover layer (7) being associated with the adsorption layer (5), in particular, wherein the cover layer (7) serves for covering the barrier layer (4), in particular of the adsorption layer (5), and/or in particular wherein the cover layer (7) is an integral component of the cover layer (4).

4. The adsorption material according to one or more of the previous claims, **characterized in that** the adsorption material (1) further comprises at least one additional, in particular plane cover layer (8), in particular, wherein in the state of use of the adsorption material (1) the additional cover layer (8) is disposed on the inside, in particular faces away from a source of pollution releasing chemical toxins, and is disposed opposite of the carrier layer (3), and/or in particular, wherein the additional cover layer (8) and the carrier layer (3) form the two outer layers (3, 8) of the adsorption material (1), and/or in particular, wherein in the state of use of the adsorption material (1) the additional cover layer (8) forms a lining.

5. The adsorption material according to one or more of the previous claims, **characterized in that** the individual layers (3, 4, 5, 6, 7, 8) of the layer composition (2) are each connected with each other, or, at least partially, are placed on top of each other in a non-connected manner, and/or that the individual layers (3, 4, 5, 6, 7, 8) of the layer composition (2) form a composite.

6. The adsorption material according to one or more of the previous claims, **characterized in that** the carrier layer (3) is made oleophobic and/or hydrophobic, in particular by means of special impregnation.

7. The adsorption material according to one or more of the previous claims, **characterized in that** the membrane (6) is a continuous, in particular closed, and microporous membrane, at best, and/or that the thickness of the membrane (6) is 1 to 500 µm, in particular 1 to 250 µm, preferably 1 to 100 µm, preferably 1 to 50 µm, particularly preferred from 2.5 to 30 µm, most preferred from 5 to 25 µm.

8. The adsorption material according to one or more of the previous claims, **characterized in that** at 25°C, and at a thickness of 50 µm, the membrane (6) has a water vapor permeability of at least 12.5 l/m² per 24 h, in particular at least 17.5 l/m² per 24 h, preferably at least 20 l/m² per 24 h, or more, and/or that at 25 °C, and at a thickness of the membrane (6) of 50 µm, the adsorption material (1) has a water vapor permeability of at least 10 l/m² per 24 h, in particular at least 15 l/m² per 24 h, preferably at least 20 l/m² per 24 h.

9. The adsorption material according to one or more of the previous claims, **characterized in that** the membrane (6) comprises a water vapor permeability resistance Rₑₜ under stationary conditions, measured according to DIN EN 31 092:1993 (February 1994), and the International Standard ISO 11 092, at 35 °C of not more than 25 (m² · Pascal)/Watts, in particular of not more than 20 (m² · Pascal)/Watts, preferably of not more than 13 (m² · Pascal)/Watts, at a thickness of 50 µm, and/or that the adsorption material (1) comprises a water vapor permeability resistance Rₑₜ under stationary conditions, measured according to DIN EN 31 092:1993 (February 1994), and the International Standard ISO 11 092, at 35 °C of not more than 30 (m² · Pascal)/Watts, in particular of not more than 25 (m² · Pascal)/Watts, preferably of not more than 20 (m² · Pascal)/Watts, at a thickness of the membrane (6) of 50 µm.

10. The adsorption material according to one or more of the previous claims, **characterized in that** the membrane laminate, and/or the membrane composite, consist of at least three layers or deposits, which are connected to each other.

11. The adsorption material according to claim 10, **characterized in that** the membrane laminate, or the membrane composite, comprises a core layer based on a polymer on cellulose basis, and two outer layers being connected to the core layer, in particular based on a polyurethane, a polyether amide, and/or a polyester amide, in particular, wherein the core layer may be embodied based on a polymer on cellulose basis as a membrane of 1 to 100 µm, in particular 5 to 50 µm, preferably 10 to 20 µm thickness, and/or, in particular, wherein the two outer layers being connected to the core layer may each be embodied as a membrane of 1 to 100 µm, in particular 5 to 50 µm, preferably 5 to 10 µm thickness.

12. The adsorption material according to one or more of the previous claims, **characterized in that** the adsorption layer (5) is embodied discontinuously, and/or that the adsorption layer (5) comprises discrete, chemical toxins adsorbing adsorption particles based on activated carbon.

13. The adsorption material according to one or more of the previous claims, **characterized in that** the adsorption material (1) and/or the membrane (6) has a barrier effect against chemical toxic agents, in particular bis[2-chloroethyl]sulfide (dichloroethyl sulfide, yperite, mustard gas), as measured according to CRDEC-SP-84010, method 2.2, of not more than 4 µg/cm² per 24 h, in particular, of not more than 3.5 µg/cm² per 24 h, preferably of not more than 3.0 µg/cm² per 24 h, particularly preferred of not more than 2.5 µg/cm² per 24 h, at a thickness of the membrane (6) of 50 µm.

14. The breathable adsorption material (1) having a protective function against chemical toxins, in particular chemical toxic agents, having a multi-layer layer composition (2), wherein the layer composition (2) has at least one particularly plane carrier layer (3) and one barrier layer (4) associated with the carrier layer (3), which prevents, or at least delays the passage of chemical toxins,
wherein the barrier layer (4)
- at least one adsorption layer (5) based on an adsorbent adsorbing the chemical toxins based on activated carbon, and
- at least one, at least essentially water and air impermeable, but water vapor permeable membrane (6), delaying the passage of chemical toxins, or at least being essentially impermeable to chemical toxins, wherein the membrane (6) is embodied as a multi-layer membrane laminate, or as a multi-layer membrane composite, made up of at least two layers or deposits, which are connected to each other,
wherein the membrane (6) is disposed between the carrier layer (3) and the adsorption layer (5), and wherein the adsorbent is fixed on the membrane (6) by means of an adhesive, such that at least 50% of the adsorbent is freely accessible for the chemical toxins to be adsorbed, and wherein the adsorption material (1) and/or the membrane (6) comprise a barrier effect against chemical toxic agents, in particular bis[2-chloroethyl]sulfide, of not more than 4 µg/cm² per 24 h, at a thickness of the membrane (6) of 50 µm.

15. The breathable adsorption material (1) having a protective function against chemical toxins, in particular chemical toxic agents, having a multi-layer layer composition (2), wherein the layer composition (2) has at least one particularly plane carrier layer (3) and one barrier layer (4) associated with the carrier layer (3), which prevents, or at least delays the passage of chemical toxins,
wherein the barrier layer (4)
- at least one adsorption layer (5) based on an adsorbent adsorbing the chemical toxins based on activated carbon, and
- at least one, at least essentially water and air impermeable, but water vapor permeable membrane (6), delaying the passage of chemical toxins, or at least being essentially impermeable to chemical toxins, wherein the membrane (6) is embodied as a multi-layer membrane laminate, or as a multi-layer membrane composite, made up of at least two layers or deposits, which are connected to each other,
wherein the membrane (6) is disposed between the carrier layer (3) and the adsorption layer (5), and wherein the adsorbent is fixed on the membrane (6) by means of an adhesive, such that at least 50% of the adsorbent is freely accessible for the chemical toxins to be adsorbed, and wherein at 25°C, and at a thickness of the membrane (6) of 50 µm, the adsorption material (1) has a water vapor impermeability of at least 10 l/m² per 24 h.

16. The breathable adsorption material (1) having a protective function against chemical toxins, in particular chemical toxic agents, having a multi-layer layer composition (2), wherein the layer composition (2) has at least one particularly plane carrier layer (3) and one barrier layer (4) associated with the carrier layer (3), which prevents, or at least delays the passage of chemical toxins,
wherein the barrier layer (4)
- at least one adsorption layer (5) based on an adsorbent adsorbing the chemical toxins based on activated carbon, and
- at least one, at least essentially water and air impermeable, but water vapor permeable membrane (6), delaying the passage of chemical toxins, or at least being essentially impermeable to chemical toxins, wherein the membrane (6) is embodied as a multi-layer membrane laminate, or as a multi-layer membrane composite, made up of at least two layers or deposits, which are connected to each other,
wherein the membrane (6) is disposed between the carrier layer (3) and the adsorption layer (5), and wherein the adsorbent is fixed on the membrane (6) by means of an adhesive, such that at least 50% of the adsorbent is freely accessible for the chemical toxins to be adsorbed, and wherein the adsorption material (1) comprises a water vapor permeability resistance Rₑₜ under stationary conditions at 35°C of not more than 30 (m² · Pascal)/Watts, at a thickness of the membrane (6) of 50 µm.

17. Protective materials, in particular protective suits, protective gloves, protective shoes, and protective covers, produced using an adsorption material (1) according to one of the previous claims, and/or comprising an adsorption material (1) according to one of the previous claims.

18. The protective materials according to claim 17, **characterized in that** in the state of use of the adsorption material (1) the carrier layer (3) is disposed on the outside, in particular, faces a source of pollution, releasing chemical toxins, and/or the protective materials are protective suits, in particular ABC protective suits, wherein in the state of use the carrier layer (3) is disposed on the outside, in particular, faces a source of pollution, releasing chemical toxins, and is disposed on the side facing away from the body.

19. A use of an adsorption material (1) according to one of the previous claims for the production of protective material of all types, in particular protective suits, protective gloves, protective shoes, and protective covers, preferably for ABC deployment, in particular, wherein in the state of use of the adsorption material (1), the carrier layer (3) is disposed on the outside, and/or in particular, wherein in the state of use of the adsorption material (1), the carrier layer (3) faces a source of pollution, releasing chemical toxins.

## Revendications

1. Matériau adsorbant (1) perméable à l'air, ayant une fonction de protection vis-à-vis des poisons chimiques, en particulier des agents chimiques de guerre, ayant une structure stratifiée multicouche (2), la structure stratifiée (2) comprenant au moins une couche support (3), en particulier bidimensionnelle, et une couche barrière (4), affectée à la couche support (3), empêchant ou pour le moins retardant le passage de poisons chimiques,
dans lequel la couche barrière (4)
- comprend d'une part au moins une couche adsorbante (5) à base d'un adsorbant, qui adsorbe les poisons chimiques, à base de charbon actif, et
- d'autre part au moins une membrane (6), au moins essentiellement imperméable à l'eau et à l'air, mais perméable à la vapeur d'eau, retardant le passage des poisons chimiques ou pour le moins essentiellement imperméable aux poisons chimiques, la membrane (6) étant configurée comme un stratifié membranaire multicouche, ou comme une membrane composite multicouche constituée d'au moins deux couches ou plis assemblés l'un à l'autre,
la membrane (6) étant disposée entre la couche support (3) et la couche adsorbante (5), et l'adsorbant étant, à l'aide d'un adhésif, fixé à la membrane (6) de telle sorte qu'au moins 50 % de l'adsorbant soient librement accessibles aux poisons chimiques à adsorber.

2. Matériau adsorbant selon la revendication 1, **caractérisé en ce que**, dans l'état d'utilisation du matériau adsorbant (1), la couche support (3) est disposée côté extérieur, en particulier est dirigée vers une source de polluants libérant des poisons chimiques, et la couche barrière (4) est disposée côté intérieur, en particulier est opposée à une source de polluants libérant des poisons chimiques.

3. Matériau adsorbant selon la revendication 1 ou 2, **caractérisé en ce que** le matériau adsorbant (1) comprend par ailleurs au moins une couche de couverture (7), en particulier bidimensionnelle, affectée à la couche adsorbante (5), en particulier dans lequel la couche de couverture (7) sert à recouvrir la couche barrière (4), en particulier la couche adsorbante (5), et/ou en particulier dans lequel la couche de couverture (7) est un constituant de la couche barrière (4).

4. Matériau adsorbant selon l'une ou plusieurs des revendications précédentes, **caractérisé en ce que** le matériau adsorbant (1) comprend en outre au moins une autre couche de couverture (8) supplémentaire, en particulier bidimensionnelle, en particulier dans lequel, dans l'état d'utilisation du matériau adsorbant (1), la couche de couverture supplémentaire (8) est disposée côté intérieur, en particulier est opposée à une source de polluants libérant des poisons chimiques et est disposée d'une manière opposée à la couche support (3), et/ou en particulier dans lequel la couche de couverture supplémentaire (8) et la couche support (3) forment les deux couches extérieures (3, 8) du matériau adsorbant (1), et en particulier dans lequel, dans l'état d'utilisation du matériau adsorbant (1), la couche de couverture supplémentaire (8) forme un revêtement intérieur.

5. Matériau adsorbant selon l'une ou plusieurs des revendications précédentes, **caractérisé en ce que** les couches individuelles (3, 4, 5, 6, 7, 8) de la structure stratifiée (2) sont chacune assemblées l'une à l'autre, ou encore, au moins en partie, sont disposées l'une sur l'autre à l'état non assemblé, et/ou **en ce que** les couches individuelles (3, 4, 5, 6, 7, 8) de la structure stratifiée (2) forment un composite.

6. Matériau adsorbant selon l'une ou plusieurs des revendications précédentes, **caractérisé en ce que** la couche support (3) est oléophobisée et/ou hydrophobisée, en particulier sous l'effet d'une imprégnation spéciale.

7. Matériau adsorbant selon l'une ou plusieurs des revendications précédentes, **caractérisé en ce que** la membrane (6) est une membrane continue, en particulier fermée ou si nécessaire microporeuse, et/ou que l'épaisseur de la membrane (6) est de 1 à 500 µm, en particulier de 1 à 250 µm, de préférence de 1 à 100 µm, de préférence de 1 à 50 µm, d'une manière particulièrement préférée de 2,5 à 30 µm, d'une manière tout particulièrement préférée de 5 à 25 µm.

8. Matériau adsorbant selon l'une ou plusieurs des revendications précédentes, **caractérisé en ce que** la membrane (6) présente à 25°C et pour une épaisseur de 50 µm une perméabilité à la vapeur d'eau d'au moins 12,5 l/m² par 24 h, en particulier d'au moins 17,5 l/m² par 24 h, de préférence d'au moins 20 l/m² par 24 h ou plus, et/ou que le matériau adsorbant (1) présente à 25°C et pour une épaisseur de la membrane (6) de 50 µm une perméabilité à la vapeur d'eau d'au moins 10 1/m² par 24 h, en particulier d'au moins 15 1/m² par 24 h, de préférence d'au moins 20 1/m² par 24 h.

9. Matériau adsorbant selon l'une ou plusieurs des revendications précédentes, **caractérisé en ce que** la membrane (6) présente une résistance à la vapeur d'eau Rₑₜ dans des conditions stationnaires, mesurée selon DIN EN 31 092:1993 (février 1994) et la norme internationale ISO 11 092 à 35°C, d'au plus 24 (m².pascal)/watt, en particulier d'au plus 20 (m².pascal)/watt, de préférence d'au plus 13 (m².pascal)/watt, pour une épaisseur de 50 µm, et/ou que le matériau adsorbant (1) présente une résistance à la vapeur d'eau Rₑₜ dans des conditions stationnaires, mesurée selon DIN EN 31 092:1993 (février 1994) et la norme internationale ISO 11 092 à 35°C, d'au plus 30 (m².pascal)/watt, en particulier d'au plus 25 (m².pascal)/watt, de préférence d'au plus 20 (m².pascal)/watt, pour une épaisseur de la membrane (6) de 50 µm.

10. Matériau adsorbant selon l'une ou plusieurs des revendications précédentes, **caractérisé en ce que** le stratifié membranaire et/ou la membrane composite sont constitués d'au moins trois couches ou plis assemblés l'un à l'autre.

11. Matériau adsorbant selon la revendication 10, **caractérisé en ce que** le stratifié membranaire ou la membrane composite comprend une couche de coeur à base d'un polymère à base cellulosique, et deux couches extérieures assemblées à la couche de coeur, en particulier à base d'un polyuréthanne, d'un polyétheramide et/ou d'un polyesteramide, en particulier dans lequel la couche de coeur peut être constituée à base d'un polymère à base cellulosique, sous forme d'une membrane ayant une épaisseur de 1 à 100 µm, en particulier de 5 à 50 µm, de préférence de 10 à 20 µm, et/ou dans lequel chacune des deux couches extérieures reliées à la couche de coeur peut être constituée d'une membrane ayant une épaisseur de 1 à 100 µm, en particulier de 5 à 50 µm, de préférence de 5 à 10 µm.

12. Matériau adsorbant selon l'une ou plusieurs des revendications précédentes, **caractérisé en ce que** la couche adsorbante (5) est réalisée d'une manière discontinue, et/ou que la couche adsorbante (5) comprend des particules adsorbantes discrètes à base de charbon actif, qui adsorbent les poisons chimiques.

13. Matériau adsorbant selon l'une ou plusieurs des revendications précédentes, **caractérisé en ce que** le matériau adsorbant (1) et/ou la membrane (6) présentent un effet barrière à l'encontre des agents chimiques de guerre, en particulier le sulfure de bis[2-chloroéthyle] (gaz moutarde, ypérite, vésicant "croix jaune"), mesuré selon CRDEC-SP-84010, Méthode 2.2, d'au plus 4 µg/cm² par 24 h, en particulier d'au plus 3,5 µg/cm² par 24 h, de préférence d'au plus 3,0 µg/cm² par 24 h, d'une manière particulièrement préférée d'au plus 2,5 µg/cm² par 24 h, pour une épaisseur de la membrane (6) de 50 µm.

14. Matériau adsorbant (1) perméable à l'air, ayant une fonction de protection vis-à-vis des poisons chimiques, en particulier des agents chimiques de guerre, ayant une structure stratifiée multicouche (2), la structure stratifiée (2) comprenant au moins une couche support (3), en particulier bidimensionnelle, et une couche barrière (4), affectée à la couche support (3), empêchant ou pour le moins retardant le passage de poisons chimiques,
dans lequel la couche barrière (4)
- comprend d'une part au moins une couche adsorbante (5) à base d'un adsorbant, qui adsorbe les poisons chimiques, à base de charbon actif, et
- d'autre part au moins une membrane (6), au moins essentiellement imperméable à l'eau et à l'air, mais perméable à la vapeur d'eau, retardant le passage des poisons chimiques ou pour le moins essentiellement imperméable aux poisons chimiques, la membrane (6) étant configurée comme un stratifié membranaire multicouche, ou comme une membrane composite multicouche constituée d'au moins deux couches ou plis assemblés l'un à l'autre,
la membrane (6) étant disposée entre la couche support (3) et la couche adsorbante (5), l'adsorbant étant, à l'aide d'un adhésif, fixé à la membrane (6) de telle sorte qu'au moins 50 % de l'adsorbant soient librement accessibles aux poisons chimiques à adsorber, et dans lequel le matériau adsorbant (1) et/ou la membrane (6) présentent un effet barrière, vis-à-vis des agents chimiques de guerre, en particulier le sulfure de bis[2-chloroéthyle], d'au plus 4 µg/cm² par 24 h pour une épaisseur de la membrane (6) de 50 µm.

15. Matériau adsorbant (1) perméable à l'air, ayant une fonction de protection vis-à-vis des poisons chimiques, en particulier des agents chimiques de guerre, ayant une structure stratifiée multicouche (2), la structure stratifiée (2) comprenant au moins une couche support (3), en particulier bidimensionnelle, et une couche barrière (4), affectée à la couche support (3), empêchant ou pour le moins retardant le passage de poisons chimiques,
dans lequel la couche barrière (4)
- comprend d'une part au moins une couche adsorbante (5) à base d'un adsorbant, qui adsorbe les poisons chimiques, à base de charbon actif, et
- d'autre part au moins une membrane (6), au moins essentiellement imperméable à l'eau et à l'air, mais perméable à la vapeur d'eau, retardant le passage des poisons chimiques ou pour le moins essentiellement imperméable aux poisons chimiques, la membrane (6) étant configurée comme un stratifié membranaire multicouche, ou comme une membrane composite multicouche constituée d'au moins deux couches ou plis assemblés l'un à l'autre,
la membrane (6) étant disposée entre la couche support (3) et la couche adsorbante (5), l'adsorbant étant, à l'aide d'un adhésif, fixé à la membrane (6) de telle sorte qu'au moins 50 % de l'adsorbant soient librement accessibles aux poisons chimiques à adsorber, et dans lequel le matériau adsorbant (1) présente à 25°C et pour une épaisseur de la membrane (6) de 50 µm une perméabilité à la vapeur d'eau d'au moins 10 l/m² par 24 h.

16. Matériau adsorbant (1) perméable à l'air, ayant une fonction de protection vis-à-vis des poisons chimiques, en particulier des agents chimiques de guerre, ayant une structure stratifiée multicouche (2), la structure stratifiée (2) comprenant au moins une couche support (3), en particulier bidimensionnelle, et une couche barrière (4), affectée à la couche support (3), empêchant ou pour le moins retardant le passage de poisons chimiques,
dans lequel la couche barrière (4)
- comprend d'une part au moins une couche adsorbante (5) à base d'un adsorbant, qui adsorbe les poisons chimiques, à base de charbon actif, et
- d'autre part au moins une membrane (6), au moins essentiellement imperméable à l'eau et à l'air, mais perméable à la vapeur d'eau, retardant le passage des poisons chimiques ou pour le moins essentiellement imperméable aux poisons chimiques, la membrane (6) étant configurée comme un stratifié membranaire multicouche, ou comme une membrane composite multicouche constituée d'au moins deux couches ou plis assemblés l'un à l'autre,
la membrane (6) étant disposée entre la couche support (3) et la couche adsorbante (5), l'adsorbant étant, à l'aide d'un adhésif, fixé à la membrane (6) de telle sorte qu'au moins 50 % de l'adsorbant soient librement accessibles aux poisons chimiques à adsorber, et dans lequel le matériau adsorbant (1) présente une résistance à la vapeur d'eau Rₑₜ dans des conditions stationnaires à 35°C, d'au plus 30 (m².pascal)/watt pour une épaisseur de la membrane (6) de 50 µm.

17. Matériaux de protection, en particulier vêtements de protection, gants de protection, chaussures de protection et écrans de protection, fabriqués par utilisation d'un matériau adsorbant (1) selon l'une des revendications précédentes et/ou comportant un matériau adsorbant (1) selon l'une des revendications précédentes.

18. Matériaux de protection selon la revendication 17, **caractérisés en ce que**, dans l'état d'utilisation du matériau adsorbant (1), la couche support (3) est disposée côté extérieur, en particulier est dirigée vers une source de polluants libérant des poisons chimiques, et/ou **en ce que**, pour ce qui concerne les matériaux de protection, il s'agit de vêtements de protection, en particulier de protection ABC, auquel cas, dans l'état d'utilisation, la couche support (3) est disposée côté extérieur, en particulier est dirigée vers une source de polluants libérant des poisons chimiques, et est disposée sur le côté opposé au corps.

19. Utilisation d'un matériau adsorbant (1) selon l'une des revendications précédentes pour fabriquer des matériaux de protection de tous types, en particulier des vêtements de protection, des gants de protection, des chaussures de protection et des écrans de protection, de préférence pour une utilisation ABC, en particulier pour laquelle, dans l'état d'utilisation du matériau adsorbant (1), la couche support (3) est disposée côté extérieur et/ou en particulier pour laquelle, dans l'état d'utilisation du matériau adsorbant (1), la couche support (3) est dirigée vers une source de polluants libérant des poisons chimiques.
